# EUROPÄISCHE PATENTSCHRIFT

(11) **EP 3 456 437 B1**
(45) Veröffentlichungstag und Bekanntmachung des Hinweises auf die Patenterteilung: **10.03.2021**
(21) Anmeldenummer: 17191916.0
(22) Anmeldetag: 19.09.2017
(51) Int. Cl.: B22D 17/04, B22D 25/00, B22D 17/32, B22D 17/20, B22D 21/00

(54) **VERFAHREN ZUM HERSTELLEN EINES FORMKÖRPERS MIT GASGEFÜLLTEN POREN AUS EINEM METALLISCHEN WERKSTOFF MITTELS WARMKAMMER-DRUCKGIESSEN**
METHOD FOR PRODUCING A A METALLIC MATERIAL CASTING HAVING GAS-FILLED PORES USING HOT CHAMBER DIE-CASTING
PROCÉDÉ DE FABRICATION D'UN CORPS MOULÉ EN UN MATÉRIAU MÉTALLIQUE POURVU DE PORES REMPLIS DE GAZ COULÉ SOUS PRESSION AVEC UN PROCÉDÉ À CHAMBRE CHAUDE

(43) Veröffentlichungstag der Anmeldung: 20.03.2019
(73) Patentinhaber: HZD - Druckguss Havelland GmbH, 14727 Premnitz (DE)
(72) Erfinder: Jens, Paul, 8840 Einsiedeln (CH)
(74) Vertreter: Bittner, Thomas L.

(56) Entgegenhaltungen:
- DE-A1- 2 702 869
- DE-A1-102013 103 672
- DE-B3-102006 010 084

## Beschreibung

Die Erfindung betrifft ein Verfahren zum Herstellen eines Formkörpers mit gasgefüllten Poren aus einem metallischen Werkstoff mittels Warmkammer-Druckgießen.

### Hintergrund

Druckgussverfahren dienen zur Herstellung von Formkörpern mittels einer Druckgießmaschine. Es sind das Kaltkammer- und das Warmkammer-Verfahren bekannt. Beim Kaltkammer-Verfahren sind die Druckgießmaschine und der Ofen zum Bereitstellen der Schmelze des metallischen Werkstoffs stets getrennt angeordnet. Die erforderliche Schmelzmenge wird manuell oder automatisch per Dosierofen oder Schöpfgerät in die Formkammer der Druckgussform dosiert. Beim Warmkammer-Verfahren wird die Schmelze eine warme Druckgussform mit Formkavität gepresst. Unmittelbar in der Schmelze, die in einem Tiegel warm gehalten wird, ist eine Konstruktion vorgesehen, die den Ofen mit der Druckgussform verbindet und häufig Gießbehälter genannt wird. Üblicherweise bilden Druckgussmaschine und Warmhalteofen eine Einheit.

Zum Kaltkammer-Verfahren offenbart das Dokument DE 10 2013 103 672 A1 ein Verfahren zum Druckgießen von mit Gas gefüllten Poren aufweisenden Formkörpern aus einer Druckgusslegierung. Die flüssige Druckgusslegierung mit zusammen mit dem Gas in eine Formkavität eingepresst, die eine Negativform des Formkörpers aufweist. Das Gas und die Druckgusslegierung werden ohne vorherige Vermischung zusammen in einem Gießzylinder eingeschlossen. Ein Gießkolben wird mit einer so hohen Geschwindigkeit in dem Gießzylinder vorgeschoben, dass sich das Gas und die flüssige Druckgusslegierung bis spätestens beim Eintritt in die Formkavität vermischen. In einer Ausführungsform soll der Gießkolben mit einer derart gewählten Geschwindigkeit in dem Gießzylinder vorgeschoben werden, dass sich eine turbulente Strömung aus Gas und flüssiger Druckgusslegierung in dem Gießzylinder ausbildet.

Aus dem Dokument DE 27 02 869 sind ein porenfreies Druckgussverfahren und eine Vorrichtung zur Durchführung des Verfahrens bekannt. Zur Verminderung der Porenbildung bei einem Druckguss-Warmkammer-Verfahren sind verschiedene Maßnahmen vorgeschlagen. Hierzu gehört beispielsweise, den Formhohlraum mit einem reaktionsfähigen Gas zu spülen. Der Formhohlraum soll durch einen Schwanenhals und ein Mundstück gefüllt werden, wobei zur Verminderung der Porenbildung hierbei vorgesehen ist, dass nicht reaktionsfähiges Gas aus dem Schwanenhals und dem Mundstück durch das Gießmaterial verdrängt wird.

Dokument DE 10 2006 010 084 B3 beschreibt eine beheizbare Dosiereinrichtung für eine Warmkammer-Druckgießmaschine

### Zusammenfassung der Erfindung

Aufgabe der Erfindung ist es, ein Verfahren zum Herstellen eines Formkörpers mit gasgefüllten Poren aus einem metallischen Werkstoff mittels Warmkammer-Druckgießen anzugeben, welches es ermöglicht, Formkörper mit geänderter Porenstruktur herzustellen.

Zur Lösung ist ein Verfahren zum Herstellen eines Formkörpers mit gasgefüllten Poren aus einem metallischen Werkstoff mittels Warmkammer-Druckgießen nach dem unabhängigen Anspruch 1 geschaffen. Ausgestaltungen sind Gegenstand von abhängigen Unteransprüchen.

Nach einem Aspekt ist ein Verfahren zum Herstellen eines Formkörpers mit gasgefüllten Poren aus einem metallischen Werkstoff mittels Warmkammer-Druckgießen geschaffen, bei dem eine Druckgussform mit einer Formkavität bereitgestellt wird, die eine Negativform eines herzustellenden Formkörpers aufweist. Die Formkavität wird mit einer Schmelze eines metallischen Werkstoffs befüllt, wobei die Formkavität über einen Anschnitt, welcher zwischen der Formkavität und einer Gießkammer angeordnet ist, bis zum Formfüllende befüllt wird. Nach dem Erstarren des metallischen Werkstoffs in der Formkavität wird der Formkörper aus der Druckgussform entformt. Beim Herstellen des Formkörpers wird eine Ausbildung einer Porenstruktur mit gasgefüllten Poren in dem Formkörper gefördert und unterstützt, indem das Herstellen des Formkörpers in der Formkavität frei von einer Nachdruckphase oder mit einer verkürzten Nachdruckphase, die kürzer als eine Erstarrungszeit der Schmelze in dem Anschnitt ist.

Auf diese Weise ist ein Formkörper mit geschlossener Porenstruktur hergestellt, bei der die Poren gasgefüllt sind, insbesondere in Form von Lufteinschlüssen. Es kann ein geschlossenporiger Metallschaum hergestellt werden, aus dem der Formkörper dann gebildet ist.

Das Weglassen der beim Warmkammer-Druckgießen üblichen Nachdruckphase oder deren Verkürzung unterstützt und fördert gezielt das Ausbilden der gasgefüllten Poren, derart, dass sich diese vergrößern. Solche Lufteinschlüsse in kleinerer Form bilden beim Stand der Technik Gießfehler, die es dort möglichst zu vermeiden gilt. Das hier vorgeschlagene Verfahren verstärkt gezielt solche Gießfehler, um die Porenstruktur auszubilden. Da die Nachdruckphase entfällt oder deutlich verkürzt ist, wird die Kompression der Lufteinschlüsse gemindert oder unterbleibt, wodurch das Ausbilden der Porenstruktur gefördert wird. Wenn nach dem Befüllen der Formkavität die Nachdruckphase angewendet wird, so kann diese so verkürzt werden, dass sie vor dem Erstarren der Schmelze im Anschnitt endet. Hierdurch können sich die kurzzeitig stark komprimierten Gasporen wieder teilweise entspannen und einen Teil der eingegossenen Schmelze wieder in den Anschnitt zurück in die Gießkammer drücken.

Während der verkürzten Nachdruckphase kann der zuvor angewendete Gießdruck auf gleicher Höhe verbleiben wie in einem unmittelbar vorangehenden zeitlichen Abschnitt des Befüllens. Der Gießdruck wird jedoch nur kurzzeitig aufrechterhalten, um ihn dann vollständig zurückzunehmen.

Die verkürzte Nachdruckphase kann sich über einen Zeitraum von etwa 0,01s bis etwa 0.6s erstrecken.

Die verkürzte Nachdruckphase kann sich über einen Zeitraum von etwa 0,1s bis etwa 0.3s erstrecken.

Die gasgefüllten Poren der Porenstruktur können mit gleicher Porengröße hergestellt werden. Eine Mehrheit der Poren (>50%) kann eine Porengröße von etwa 0,0mm bis etwa 5mm aufweisen

Die gasgefüllten Poren der Porenstruktur können einer gleichmäßigen Porenverteilung entsprechend hergestellt werden.

Als metallischer Werkstoff kann eine Zinklegierung, eine Magnesiumlegierung oder eine Aluminiumlegierung verwendet werden. Zum Beispiel kann die Zinklegierung ZnAl₄Cu₁ verarbeitet werden.

Die Schmelze wird_beim Befüllen in einer ersten Phase frei von turbulenten Strömungen und in einer zweiten Phase, die sich an die erste Phase anschließt, unter teilweiser Ausbildung von turbulenten Strömungen in der Formkavität eingebracht.

Die Porenstruktur kann ein Körpervolumen des Formkörpers vollständig erfassend hergestellt werden.

### Beschreibung von Ausführungsbeispielen

Nachfolgend werden weitere Ausführungsbeispiele unter Bezugnahme auf Figuren einer Zeichnung erläutert. Hierbei zeigen:
- Fig. 1a bis 1c: eine schematische Darstellung einer Anordnung zum Warmkammer-Druckgießen;
- Fig. 2: eine schematische grafische Darstellung zu den Kenngrößen Geschwindigkeit und Druck in Abhängigkeit vom Weg beziehungsweise der Zeit (Druck-Geschwindigkeitskurven einer Gießkolbens) für das Warmkammer-Druckgießen und
- Fig. 3: eine vergleichende Darstellung von mittels Warmkammer-Druckgießen hergestellten Formkörpern im Querschnitt.

Fig. 1 zeigt eine schematische Darstellung einer Anordnung zum Warmkammer-Druckgießen. Eine Gießkammer 1 ist in einem Schmelzofen 2 angeordnet. Eine Druckgussform 3 weist eine Formkavität 4 auf, die mit einer Negativform eines herzustellenden Formkörpers 5 gebildet ist. Über Füllbohrungen 6 läuft die Schmelze des metallischen Werkstoffs, zum Beispiel eine Zinkschmelze, in die Formkavität 4. Hierzu wird ein Gießkolben 7, üblicherweise hydraulisch, nach unten bewegt, um die Schmelze aus der Gießkammer 1 in die Formkavität 4 zu verdrängen. Hierbei fließt die Schmelze über Steigleitungen 8 und Düsen 9 in die Druckgussform 3. In der Druckgussform 3 fließt die Schmelze über Verteiler, Kanäle und Anschnitt in die Formkavität 4.

Fig. 1a zeigt die Anordnung vor dem Beginn des Gießvorgangs, wobei die Druckgussform 3 geöffnet ist. Gemäß Fig. 2 wird die Druckgussform 3 dann zum Ausbilden der Formkavität 4 geschlossen, und die Schmelze wird in der Formkavität 4 eingebracht. Nachdem Erstarren kann der Formkörper 5 gemäß Fig. 1c entformt und ausgeworfen werden.

Fig. 2 zeigt eine grafische Darstellung für Druck- und Geschwindigkeitskurven des Gießkolbens.

Nachfolgend wird das Füllen der Formkavität mit der metallischen Schmelze im Einzelnen unter Bezugnahme auf Fig. 2 erläutert.

Die Füllung der Formkavität 4 unterteilt sich beim Warmkammer-Druckgussverfahren in der Regel in drei Phasen. In einer ersten Phase wird die Schmelze langsam über Verteiler und Kanäle bis kurz vor den Anschnitt gefördert, um Verwirbelungen zu verringern (Dauer zum Beispiel 0,5 bis 1,0 s). In einer zweiten Phase wird die Formkavität 4 so schnell wie möglich gefüllt, um eine komplette Formfüllung mit möglichst wenig Kaltfluss zu erreichen (zum Beispiel 5 bis 50 ms). Ist eine komplette Formfüllung erreicht, kann der metallische Werkstoff nicht mehr fließen, und der Gießkolben 7 bleibt abrupt stehen. Dies wird als Formfüllende (FFE) bezeichnet. Gießgase wie Luft, ausgasende Schmelze und / oder verdampfendes Trennmittel werden durch den hohen, spezifischen Gießdruck zusammengepresst und erfahren dadurch eine enorme Volumenverringerung. Der spezifische Gießdruck liegt zum Beispiel bei 250 bis 450 bar und wird durch Untersetzung des hydraulischen Systemdrucks von zum Beispiel 100 bis 150 bar erreicht.

Nach dem FFE beginnt die dritte Phase, die Nachdruckphase. Dazu verbleibt der Gießkolben 7 für zum Beispiel 0,3 bis 1,0 s unter vollem Gießdruck stehen. Diese Zeit nennt sich Nachdruckzeit (tN). Die Schmelze erfährt durch die Erstarrung eine Dichteänderung, zum Beispiel von 6,3 auf 6,7 g/cm³ im Fall einer Zinkschmelze, zum Beispiel ZnAl₄Cu₁. Damit gehen Volumendefizite, Schrumpfungsporosität und / oder Lunkerbildung einher. Durch den Nachdruck des Gießkolbens 7 wird bis zu einem gewissen Grad Schmelze nachgespeist und die entstehende Schrumpfungsporosität verringert. Sobald der Anschnitt des Formkörpers 5 komplett erstarrt ist, ist keine Nachspeisung mehr möglich. Die restliche Schrumpfungsporosität, die vor allem in dickwandigen, zuletzt erstarrenden Bereichen stattfindet, kann nicht kompensiert werden.

Durch die zwei beschriebenen Faktoren "Gießgase" und "Schrumpfungsporosität" erreichen konventionelle Druckgusswerkstücke nie die Normdichte von 6,7 g/cm³. Gut gefüllte Zinkdruckgusswerkstücke haben typischerweise eine Dichte von 6,4 bis 6,6 g/cm³. Eine Porosität von 1,5 bis 4,5 % ist damit prozessbedingt normal bzw. unvermeidbar (vgl. auch obere Darstellung in Fig. 3).

Um bei einem Druckgussteil gezielt eine Porosität mit Porenstruktur zu erreichen, ist vorgesehen, die Nachdruckphasen wegzulassen oder deren Dauer zu verkürzen. Es werden die im System befindlichen Gießgase ausgenutzt, um die Porenbildung zu fördern. Es findet eine gezielte Herbeiführung und Verstärkung des Gießfehlers "Porosität" durch ungenügende Verdichtung der Gießgase statt. Vorteile sind unter anderem, dass keine Fremdstoffe oder zusätzliche Technik / Steuerung benötigt werden und weder Taktzeit noch die Recyclingfähigkeit beeinträchtigt werden. Das Konzept basiert darauf, die prozessbedingte, unvermeidliche, geringe Porosität gezielt zu verstärken, so dass die große Anzahl von Poren eine Schaumstruktur bildet und eine signifikante Materialersparnis erreicht wird.

Beim bekannten ("optimalen") Druckguss im Warmkammer-Verfahren wirkt die Nachdruckphase mit vollem Maschinensystemdruck mindestens so lange, bis der Anschnitt komplett erstarrt ist (vgl. Druckkurve I in Fig. 2). Beim hier vorgeschlagenen Verfahren wird der Formkörper erzeugt, indem die Nachdruckzeit bewusst (zu) kurz eingestellt wird, so dass die Nachdruckphase gezielt abgebrochen wird, sobald kurzzeitig der i.d.R. volle Maschinensystemdruck angelegen hat. Der Zeitpunkt zum Abbruch der Nachdruckphase kann je nach Gießteil leicht variieren, liegt i.d.R. aber immer kurz vor oder kurz nach Erreichen des FFE (vgl. Druckkurve II in Fig. 2).

Die so erreichte Schaumstruktur (Porenstruktur) des Formkörpers weist in der Regel relativ gleichmäßige Größe und Verteilung von Poren auf. Die hohe Fließgeschwindigkeit der zweiten Phase erzeugt eine turbulente Strömung. In Folge dessen sind die Gießgase fein verteilt und gleichmäßig mit der Schmelze vermischt. Durch die fehlende oder fast fehlende Nachdruckzeit werden die Poren nicht oder kaum oder nur kurzzeitig komprimiert. Der Innendruck der Poren liegt sehr viel näher am atmosphärischen Druck als am spezifischen Gießdruck, weshalb die Poren ein verhältnismäßig großes Volumen einnehmen und dadurch eine Schaumstruktur bilden. Die absolute Luftmenge (gemessen in Gramm) in einem konventionellen Druckgussteil und in einem Druckgussteil, welches nach dem hier beschriebenen Verfahrens hergestellt ist, ist identisch. Lediglich der Innendruck der Poren bzw. ihr Kompressionsgrad und damit ihr Volumen sind unterschiedlich. Fig. 3 zeigt zum Vergleichen mittels Warmkammer-Druckgießen hergestellten Formkörper im Querschnitt (oben: herkömmliches Verfahren; unten: Verfahren ohne / mit verkürzter Nachdruckphase).

Der kurze Druckimpuls des vollen Maschinensystemdrucks sorgt dafür, dass die Schmelze, zum Beispiel eine Zinkschmelze, einmal stark gegen die formgebende Kontur gepresst wird. Hierdurch werden eine gute Abbildungsgenauigkeit sowie Füllung dünner Bereiche erreicht.

Die in der vorstehenden Beschreibung, den Ansprüchen sowie der Zeichnung offenbarten Merkmale können sowohl einzeln als auch in beliebiger Kombination für die Verwirklichung der verschiedenen Ausführungen von Bedeutung sein.

## Patentansprüche

1. Verfahren zum Herstellen eines Formkörpers (5) mit gasgefüllten Poren aus einem metallischen Werkstoff mittels Warmkammer-Druckgießen, mit den folgenden Schritten:
- Bereitstellen einer Druckgussform (3) mit einer Formkavität (4), die eine Negativform eines herzustellenden Formkörpers (5) aufweist;
- Befüllen der Formkavität (4) mit einer Schmelze eines metallischen Werkstoffs, wobei die Formkavität (4) über einen Anschnitt, welcher zwischen der Formkavität (4) und einer Formkörper (1) angeordnet ist, bis zum Formfüllende befüllt wird und wobei die Schmelze hierbei in einer ersten Phase frei von turbulenten Strömungen bis kurz vor den Anschnitt gefördert wird und in einer zweiten Phase, die sich an die erste Phase anschließt, unter teilweiser Ausbildung von turbulenten Strömungen in der Formkavität (4) eingebracht wird;
- Erstarren des metallischen Werkstoffs in der Formkavität (4); und
- Entformen des Formkörpers (5) aus der Druckgussform (3);
wobei eine Ausbildung einer Porenstruktur mit gasgefüllten Poren in dem Formkörper (5) gefördert wird, indem das Herstellen des Formkörpers (5) in der Formkavität (4) frei von einer Nachdruckphase oder mit einer verkürzten Nachdruckphase ausgeführt wird, die kürzer als eine Erstarrungszeit der Schmelze in dem Anschnitt ist.

2. Verfahren nach Anspruch 1, **dadurch gekennzeichnet, dass** die verkürzte Nachdruckphase sich über einen Zeitraum von etwa 0,01 s bis etwa 0.6 s erstreckt.

3. Verfahren nach Anspruch 2, **dadurch gekennzeichnet, dass** die verkürzte Nachdruckphase sich über einen Zeitraum von etwa 0,1 s bis etwa 0.3 s erstreckt.

4. Verfahren nach mindestens einem der vorangehenden Ansprüche, **dadurch gekennzeichnet, dass** die gasgefüllten Poren der Porenstruktur mit gleicher Porengröße hergestellt werden.

5. Verfahren nach mindestens einem der vorangehenden Ansprüche, **dadurch gekennzeichnet, dass** die Formkörper (1) vor Beginn des Befüllens der Formkavität (4) vollständig mit der Schmelze befüllt wird.

6. Verfahren nach mindestens einem der vorangehenden Ansprüche, **dadurch gekennzeichnet, dass** als metallischer Werkstoff eine Zinklegierung, eine Magnesiumlegierung oder eine Aluminiumlegierung verwendet wird.

7. Verfahren nach mindestens einem der vorangehenden Ansprüche, **dadurch gekennzeichnet, dass** die Porenstruktur ein Körpervolumen des Formkörpers (5) vollständig erfassend hergestellt wird.

## Claims

1. Method for producing a molded body (5) with gas-filled pores from a metallic material by means of hot-chamber die casting, comprising the following steps:
- providing a casting die (3) with a mold cavity (4), which has a negative shape of a molded body (5) to be produced;
- filling the mold cavity (4) with a melt of a metallic material, wherein the mold cavity (4) is filled up to the mold filling end via a gate, which is arranged between the mold cavity (4) and a molded body (1), and wherein, in doing so, the melt is conveyed to shortly before the gate free of turbulent flows in a first phase, and in a second phase, which follows the first phase, is introduced into the mold cavity (4) with partial formation of turbulent flows;
- solidifying the metallic material in the mold cavity (4); and
- demolding the molded body (5) from the casting die (3);
wherein a formation of a pore structure with gas-filled pores in the molded body (5) is promoted by carrying out the production of the molded body (5) in the mold cavity (4) to be free of a holding-pressure phase or with a shortened holding-pressure phase that is shorter than a solidification time of the melt in the gate.

2. Method according to claim 1, **characterized in that** the shortened holding-pressure phase extends over a period of about 0.01 s to about 0.6 s.

3. Method according to claim 2, **characterized in that** the shortened holding-pressure phase extends over a period of about 0.1 s to about 0.3 s.

4. Method according to at least one of the preceding claims, **characterized in that** the gas-filled pores of the pore structure are produced with the same pore size.

5. Method according to at least one of the preceding claims, **characterized in that** the molded body (1) is completely filled with the melt before the mold cavity (4) begins to be filled.

6. Method according to at least one of the preceding claims, **characterized in that** a zinc alloy, a magnesium alloy, or an aluminum alloy is used as the metallic material.

7. Method according to at least one of the preceding claims, **characterized in that** the pore structure is produced to completely capture a body volume of the molded body (5).

## Revendications

1. Procédé de fabrication d'un corps moulé (5) pourvu de pores remplis de gaz en un matériau métallique au moyen d'un moulage sous pression à chambre chaude, comportant les étapes suivantes :
- fourniture d'un moule de moulage sous pression (3) pourvu d'une cavité de moule (4) qui a une forme négative d'un corps moulé (5) à fabriquer ;
- remplissage de la cavité de moule (4) avec une masse fondue d'un matériau métallique, la cavité de moule (4) étant remplie jusqu'à la fin de remplissage du moule par l'intermédiaire d'une ouverture, qui est disposée entre la cavité de moule (4) et un corps moulé (1), et la masse fondue étant amenée dans une première phase sans écoulement turbulent juste avant l'ouverture et étant introduite dans une deuxième phase, qui suit la première phase, avec formation partielle d'écoulements turbulents dans la cavité de moule (4) ;
- solidification du matériau métallique dans la cavité de moule (4) ; et
- démoulage du corps moulé (5) du moule de moulage sous pression (3) ;
la formation d'une structure de pores pourvue de pores remplis de gaz dans le corps moulé (5) étant favorisée en ce que la fabrication du corps moulé (5) dans la cavité de moule (4) est exécutée sans phase de pression de maintien ou avec une phase de pression de maintien raccourcie qui est plus courte qu'un temps de solidification de la masse fondue dans l'ouverture.

2. Procédé selon la revendication 1, **caractérisé en ce que** la phase de pression de maintien raccourcie s'étend sur une période d'environ 0,01 s à environ 0,6 s.

3. Procédé selon la revendication 2, **caractérisé en ce que** la phase de pression de maintien raccourcie s'étend sur une période d'environ 0,1 s à environ 0,3 s.

4. Procédé selon au moins l'une des revendications précédentes, **caractérisé en ce que** les pores remplis de gaz de la structure de pores sont fabriqués en ayant la même taille de pores.

5. Procédé selon au moins l'une des revendications précédentes, **caractérisé en ce que** le corps moulé (1) est complètement rempli de matière fondue avant que la cavité de moule (4) ne commence à se remplir.

6. Procédé selon au moins l'une des revendications précédentes, **caractérisé en ce qu'**un alliage de zinc, un alliage de magnésium ou un alliage d'aluminium est utilisé comme matériau métallique.

7. Procédé selon au moins l'une des revendications précédentes, **caractérisé en ce que** la structure de pores est fabriquée en capturant complètement un volume corporel du corps moulé (5).
